# FASCICULE DE BREVET EUROPEEN

(11) **EP 3 445 878 B1**
(45) Date de publication et mention de la délivrance du brevet: **08.04.2020**
(21) Numéro de dépôt: 17713465.7
(22) Date de dépôt: 21.03.2017
(51) Int. Cl.: C21D 6/00, C21D 7/13, C21D 1/673, C22C 38/00, C22C 38/20, C22C 38/22, C22C 38/24, C22C 38/26, C22C 38/28, C22C 38/30, C22C 38/32, C22C 38/38

(54) **PROCÉDÉ DE FABRICATION D'UNE PIÈCE EN ACIER INOXYDABLE MARTENSITIQUE À PARTIR D'UNE TÔLE**
VERFAHREN ZUR HERSTELLUNG EINES MARTENSITISCHEN ROSTFREIEN STAHLTEILS AUS EINEM BLECH
A PROCESS FOR MANUFACTURING A MARTENSITIC STAINLESS STEEL PART FROM A SHEET

(30) Priorité: 22.04.2016 WO PCT/IB2016/052302
(43) Date de publication de la demande: 27.02.2019
(73) Titulaire: Aperam, 1882 Luxembourg (LU)
(72) Inventeur: SANTACREU, Pierre-Olivier, 62330 Isbergues (FR); CAZES, Christophe, 78000 Versailles (FR); BADINIER, Guillaume, 59000 Lille (FR); MOREAU, Jean-Benoit, 59000 Lille (FR)
(74) Mandataire: Lavoix
(86) Numéro de dépôt international: PCT/IB2017/051636
(87) Numéro de publication internationale: WO 2017/182896

(56) Documents cités:
- EP-A1- 0 170 598
- CA-A1- 2 869 798
- FR-A1- 2 920 784
- JP-A- S58 123 822

## Description

L'invention concerne la mise en forme à chaud des aciers inoxydables à partir d'une tôle pour leur conférer une forme complexe et des propriétés mécaniques remarquables, ces aciers étant destinés, par exemple, à l'industrie automobile.

Afin d'alléger les véhicules pour limiter leur consommation en carburant et donc limiter leurs émissions de CO₂, les constructeurs utilisent aujourd'hui des tôles d'aciers au carbone ou d'aciers inoxydables à très hautes résistances, permettant des réductions d'épaisseur des tôles par rapport aux aciers plus classiquement employés dans le passé.

Les aciers martensitiques (ou, plus généralement, à structure martensitique pour plus de 50%) présentent de telles caractéristiques mécaniques, mais leur capacité de mise en forme à froid est limitée. On est donc amené soit à les mettre en forme à froid à l'état ferritique, puis à traiter thermiquement la pièce pour obtenir la structure martensitique, soit à les mettre en forme à chaud à l'état austénitique en terminant le traitement par une trempe afin d'obtenir la structure martensitique.

La réalisation de pièces de géométrie complexe par ce second procédé avec les aciers connus (aciers au carbone contenant du bore, ...) est cependant rendue difficile par les contraintes que constitue leur trempabilité limitée, ou l'existence des transformations métallurgiques à haute température qui rendent difficile une bonne maîtrise du déroulement de la mise en forme et de la trempe. On risque fort d'obtenir une pièce complexe non majoritairement martensitique, donc dont les caractéristiques mécaniques ne correspondent pas à celles visées, soit de devoir se limiter à obtenir une pièce martensitique de géométrie simple, dont on corrigera la forme, par exemple au moyen d'une découpe laser.

On pourrait penser à réaliser plusieurs étapes de mise en forme à chaud sur presse transferts/outils à suivre en partant des aciers classiquement connus pour ces usages, afin de rendre la mise en forme progressive et de limiter les risques d'apparition de défauts. Mais la pièce obtenue sera constituée de moins de 80% de martensite en volume et ses propriétés mécaniques et sa résilience seront dégradées : au moins une des cibles résistance à la traction Rm, limite élastique Rp0.2, allongement à la rupture A, facilité de pliage ou résilience ne sera pas atteinte. Le temps qu'il est nécessaire de passer au-dessus de la température Mf de fin de transformation martensitique pour réaliser au moins deux étapes de mise en forme, deux étapes de transfert et une étape de trempe est trop long, et l'austénite se transforme alors partiellement en ferrite/carbures/perlite.

L'obtention d'une structure composée à 80% en volume de martensite minimum est possible avec les aciers connus, mais la vitesse de refroidissement lors de la trempe doit être supérieure à 30°C/s par seconde en moyenne. Un procédé multi-passes utilisant une presse avec des outils à suivre ou dite transfert, ne pourra pas permettre de réaliser après austénitisation plus qu'une étape de transfert, suivie d'une étape de mise en forme ou de découpe à chaud, avant trempe dans l'outil pour garantir un minimum de 30°C/s pour la vitesse de refroidissement.

L'art antérieur représenté par les EP 0 170 598 A1 ou FR 2 920 784 A1 ne semble pas commencer leurs traitements par une tôle composée de ferrite et/ou de martensite revenue riche (0.5 à 5 %vol) en carbures. Normalement, les aciers martensitiques (plus de 50% M) présentent des caractéristiques mécaniques appropriées, mais leur capacité de mise en forme à froid est limitée. Ce qui est connu est de traiter les pièces ou les tôles en forme à froid à l'état ferritique et puis d'obtenir la structure martensitique, ou de les mettre en forme à chaud à l'état austénitique en terminant le traitement par une trempe martensitique avec ou sans revenu. Les procédés de fabrication selon les documents cités ci-dessus ne sont pas une exception. Le but de l'invention est de proposer un procédé de réalisation d'une pièce en acier martensitique transformée à chaud rendant possible la fabrication de pièces de forme complexe à partir d'une tôle, cette pièce finale ayant par ailleurs des propriétés mécaniques élevées la rendant apte, notamment, à être utilisée dans l'industrie automobile.

A cet effet, l'invention a pour objet un procédé de fabrication d'une pièce en acier inoxydable martensitique à partir d'une tôle, par mise en forme à chaud, caractérisé en ce que :
- on prépare une tôle d'acier inoxydable de composition, en pourcentages pondéraux :
   * 0,005% ≤ C ≤ 0,3% ;
   * 0,2% ≤ Mn ≤ 2,0% ;
   * traces ≤ Si ≤ 1,0% ;
   * traces ≤ S ≤ 0,01% ;
   * traces ≤ P ≤ 0,04% ;
   * 10,5% ≤Cr ≤ 17,0% ; de préférence 10,5% ≤ Cr ≤ 14,0% ;
   * traces ≤ Ni ≤ 4,0% ;
   * traces ≤ Mo ≤ 2,0% ;
   * Mo + 2 x W ≤ 2,0% ;
   * traces ≤ Cu ≤ 3% ; de préférence traces ≤ Cu ≤ 0,5% ;
   * traces ≤ Ti ≤ 0,5% ;
   * traces ≤ Al ≤ 0,2% ;
   * traces ≤ O ≤ 0,04% ;
   * 0,05% ≤ Nb ≤ 1,0% ;
   * 0,05% ≤ Nb + Ta ≤ 1,0% ;
   * 0,25% ≤ (Nb + Ta)/(C + N) ≤ 8 ;
   * traces ≤ V ≤ 0,3% ;
   * traces ≤ Co ≤ 0,5% ;
   * traces ≤ Cu +Ni + Co ≤ 5,0% ;
   * traces ≤ Sn ≤ 0,05% ;
   * traces ≤ B ≤ 0,1% ;
   * traces ≤ Zr ≤ 0,5% ;
   * Ti + V + Zr ≤ 0,5% ;
   * traces ≤ H ≤ 5 ppm, de préférence traces ≤ H ≤ 1 ppm ;
   * traces ≤ N ≤ 0,2% ;
   * (Mn + Ni) ≥ (Cr -10,3 - 80 x [(C + N)²]) ;
   * traces ≤ Ca ≤ 0,002% ;
   * traces ≤ terres rares et/ou Y ≤ 0,06% ;
   * le reste étant du fer et des impuretés résultant de l'élaboration ;
- la température de début de transformation martensitique (Ms) de la tôle étant ≥ 200°C ;
- la température de fin de transformation martensitique (Mf) de la tôle étant ≥-50°C ;
- la microstructure de la tôle étant composée de ferrite et/ou de martensite revenue et de 0,5% à 5% en volume de carbures ;
- la taille des grains ferritiques de la tôle étant de 1 à 80 µm, de préférence de 5 à 40 µm ;
- on procède éventuellement à une ou des transformations à chaud et/ou à froid de ladite tôle ;
- on réalise une austénitisation de la tôle en la maintenant à une température supérieure à Ac1, de manière à lui conférer une microstructure contenant au maximum 0,5% de carbures en fraction volumique et au maximum 20% de ferrite résiduelle en fraction volumique ;
- on transfère la tôle austénitisée sur un premier outil de mise en forme ou un outil de découpe, ledit transfert ayant une durée t0, pendant laquelle la tôle reste à une température supérieure à Ms et conserve au maximum 0,5% en volume de carbures et au maximum 20% en volume de ferrite résiduelle, la tôle se trouvant à une température TP0 à l'issue de ce transfert ;
- on réalise une première étape de mise en forme ou de découpe de la tôle, pendant une durée t1, et pendant laquelle la tôle reste à une température supérieure à Ms et conserve au maximum 0,5% en volume de carbures et au maximum 20% en volume de ferrite résiduelle ;
- on réalise un transfert de la tôle mise en forme ou découpée sur un deuxième outil de mise en forme ou de découpe, ou on modifie la configuration du premier outil de mise en forme ou de découpe, pendant une durée t2, pendant laquelle la tôle reste à une température supérieure à Ms et conserve au maximum 0,5% en volume de carbures et au maximum 20% en volume de ferrite résiduelle ;
- on réalise une deuxième étape de mise en forme ou de découpe de la tôle, pendant une durée t3, et pendant laquelle la tôle reste à une température supérieure à Ms et conserve au maximum 0,5% en volume de carbures et au maximum 20% en volume de ferrite résiduelle ;
- optionnellement, on réalise d'autres étapes de transfert de la tôle découpée ou mise en forme sur d'autres outils de découpe ou de mise en forme, ou de modification de la configuration de l'outil de mise en forme ou de découpe utilisé dans l'étape précédente, chacune étant suivie d'une étape de mise en forme ou de découpe, la tôle restant à une température supérieure à Ms et conservant au maximum 0,5% en volume de carbures et au maximum 20% en volume de ferrite résiduelle pendant chacune desdites étapes de transfert de la tôle ou de modification de la configuration de l'outil et chacune des opérations de mise en forme ou de découpe ;
- si on désigne par TPn la température atteinte par la tôle mise en forme ou découpée à l'issue de la dernière étape de découpe ou de mise en forme et par Σti la somme des durées des étapes de transfert et/ou de changement de configuration de l'outil et des étapes de mise en forme ou découpe, la grandeur (TP0-TPn)/Σti est d'au moins 0,5°C/s ;
- optionnellement on effectue une étape supplémentaire de mise en forme ou de découpe à une température comprise entre Ms et Mf, dans un domaine où la microstructure est constituée de martensite, d'au moins 5% d'austénite et d'au plus 20% de ferrite.
- et on laisse la tôle se refroidir jusqu'à la température ambiante pour obtenir la pièce finale, ladite pièce finale ayant une microstructure contenant au maximum 0,5% de carbures en fraction volumique et au maximum 20% de ferrite résiduelle en fraction volumique.

Ladite tôle peut avoir une température de début de transformation martensitique (Ms) ≤ 400°C

La température de début de transformation martensitique (Ms) de la tôle peut être comprise entre 390 et 220°C.

L'épaisseur de la tôle peut être comprise entre 0,1 et 10 mm.

La température d'austénitisation peut être d'au moins 850°C.

La température d'austénitisation peut être comprise entre 925 et 1200°C.

On peut effectuer un réchauffage de la tôle, pendant au moins une des étapes de transfert et/ou de changement de configuration de l'outil ou des étapes de mise en forme ou découpe de la tôle.

On peut effectuer un traitement superficiel sur la pièce finale, destiné à augmenter sa rugosité ou ses propriétés en fatigue.

On peut faire séjourner la pièce finale entre 90 et 500°C pendant 10 s à 1 h, puis la laisser se refroidir naturellement à l'air.

Comme on l'aura compris, l'invention repose sur la combinaison :
- Du choix d'une composition d'acier inoxydable martensitique ;
- Et de l'application d'un procédé de mise en forme à chaud particulier à une tôle présentant cette composition, ainsi que des caractéristiques structurelles initiales précises qui rendent possible l'utilisation dudit procédé pour l'obtention de la pièce finale, ou d'une pièce intermédiaire qui va ensuite subir des opérations visant à l'optimisation fine de certaines de ses propriétés mécaniques et/ou superficielles.

Ce procédé débute par une austénitisation de la tôle, c'est-à-dire par une élévation de sa température au-dessus de la température Ac1 de l'acier de façon à former de l'austénite à la place de la ferrite et des carbures constituant la microstructure de départ, et dans des conditions qui limitent autant que possible la décarburation et l'oxydation superficielles de la tôle.

Puis on exécute successivement plusieurs étapes de mise en forme de la tôle (au moins deux) dans des conditions de température et de durée telles que la structure ferrite + carbures obtenue après l'austénitisation est conservée pendant toute la mise en forme. Au besoin, on peut procéder à des réchauffages ou à des maintiens en température entre les mises en forme, ou pendant celles-ci au moyen d'outils chauffants, de façon à ce que la température de la tôle en cours de mise en forme et entre les mises en forme (pendant les transferts de la tôle d'un outil à l'autre, où si la tôle demeure sur le même outil, pendant les changements de configuration de l'outil) ne descende pas en-dessous de Ms (température de début de transformation martensitique).

Il doit être entendu que par le terme d'« étape de mise en forme », on inclut des opérations aussi diverses de déformation ou d'enlèvement de matière que, notamment, des emboutissages profonds, des emboutissages à chaud, des estampages, des découpes, des perçages, ces étapes pouvant avoir lieu dans n'importe quel ordre au choix du fabricant.

Après la mise en forme, la pièce obtenue est refroidie sans contraintes particulières sur le refroidissement. Ce refroidissement peut être précédé par une étape de découpe ou d'ultime mise en forme effectuée entre Ms et Mf (température de fin de transformation martensitique), dans des conditions où la microstructure est constituée d'au moins 10% d'austénite, d'au plus 20% de ferrite, le reste étant de la martensite.

L'invention sera mieux comprise à la lecture de la description qui suit, donnée en référence aux figures annexées suivantes :
- La figure 1 qui montre un schéma de fabrication d'une pièce faisant usage du procédé selon l'invention, utilisant un four à rouleaux classique, ainsi que l'évolution de la température de l'acier durant la fabrication ;
- La figure 2 qui montre un schéma de fabrication d'une pièce faisant usage du procédé selon l'invention, utilisant un four à induction, ainsi que l'évolution de la température de l'acier durant la fabrication.

La composition de l'acier inoxydable martensitique utilisé dans le procédé selon l'invention est la suivante. Tous les pourcentages sont des pourcentages pondéraux.

Sa teneur en C est comprise entre 0,005% et 0,3%.

La teneur minimale de 0,005% est justifiée par la nécessité d'obtenir une austénitisation de la microstructure lors de la première étape du procédé de mise en forme à chaud, de sorte que les propriétés mécaniques finales visées soient obtenues. Au-dessus de 0,3%, la soudabilité et, surtout, la résilience de la tôle deviennent insuffisantes, notamment pour une application dans l'industrie automobile.

Sa teneur en Mn est comprise entre 0,2 et 2,0%.

Un minimum de 0,2% est requis pour obtenir l'austénitisation. Au-dessus de 2,0% des problèmes d'oxydation sont à craindre lors des traitements thermiques si ceux-ci ne sont pas effectués dans des atmosphères neutres ou réductrices, et de plus l'obtention des propriétés mécaniques désirées ne serait plus garantie.

Sa teneur en Si est comprise entre des traces (c'est-à-dire de simples impuretés résultant de l'élaboration, sans que du Si ait été ajouté) et 1,0%.

Si peut être utilisé comme désoxydant lors de l'élaboration, tout comme Al, auquel il peut s'ajouter ou se substituer. Au-delà de 1,0%, on considère qu'il favorise excessivement la formation de ferrite et rend donc plus difficile l'austénitisation, et qu'il fragilise trop la tôle pour que la mise en forme d'une pièce complexe puisse assurément s'effectuer de façon satisfaisante.

Sa teneur en S est comprise entre des traces et 0,01% (100 ppm), afin de garantir une soudabilité et une résilience convenables au produit final.

Sa teneur en P est comprise entre des traces et 0,04%, afin de garantir que le produit final ne sera pas excessivement fragile. P est également néfaste pour la soudabilité.

Sa teneur en Cr est comprise entre 10,5 et 17,0%, de préférence entre 10,5% et 14,0% pour avoir une dissolution plus rapide des carbures pendant l'austénitisation.

La teneur minimale de 10,5% se justifie pour assurer l'inoxydabilité de la tôle. Une teneur supéreure à 17% rendrait difficile l'austénitisation et augmenterait inutilement le coût de l'acier.

Sa teneur en Ni est comprise entre des traces et 4,0%.

Un ajout de Ni n'est pas indispensable à l'invention. La présence de Ni dans la limite prescrite de 4,0% au maximum peut, cependant être avantageuse pour favoriser l'austénitisation. Un dépassement de la limite de 4,0% conduirait cependant à une présence excessive d'austénite résiduelle et à une présence insuffisante de martensite dans la microstructure après le refroidissement.

Sa teneur en Mo est comprise entre des traces et 2,0%.

La présence de Mo n'est pas indispensable. Mais elle est favorable à une bonne tenue à la corrosion. Au-dessus de 2,0%, l'austénitisation serait gênée et le coût de l'acier inutilement augmenté.

Une présence de W est, de même, possible, mais comme W est un élément très durcissant, cette présence doit être limitée et mise en relation avec la teneur en Mo . On considère qu'il faut que la somme Mo + 2 x W soit comprise entre des traces et 2,0%.

Contrairement à ce qui est le plus habituel lorsqu'on considère dans une nuance d'acier le cumul des influences de Mo et W, on prend en compte non la relation Mo + W/2 mais la relation Mo + 2 x W. La relation Mo + W/2 est à prendre en compte lorsqu'on veut maîtriser l'influence de ces deux éléments sur la formation de précipités, pour laquelle W est deux fois plus efficace que Mo à quantité ajoutée égale. Mais dans le cas de l'invention, on privilégie les influences respectives de Mo et W sur la dureté de l'acier. Et comme W est un élément plus durcissant que Mo, à quantités ajoutées égales, c'est la relation Mo + 2 x W qui doit être à prendre en compte selon l'invention. Cette somme Mo + 2 x W doit être comprise entre des traces et 2,0%. Au-delà, la dureté devient excessive et, toutes choses étant égales par ailleurs, les propriétés mécaniques à privilégier dans le cadre de l'invention sont diminuées, en particulier la capacité d'angle de pliage et la résilience.

Sa teneur en Cu est comprise entre des traces et 3,0%, de préférence entre des traces et 0,5%.

Ces exigences sur Cu sont classiques pour ce type d'aciers. Dans la pratique, cela veut dire qu'un ajout de Cu n'est pas utile et que la présence de cet élément n'est due qu'aux matières premières utilisées. Une teneur supérieure à 0,5%, qui correspondrait à un ajout volontaire, n'est pas désirée pour les applications à l'automobile, car elle dégraderait la soudabilité. Cu peut cependant aider à l'austénitisation, et si on applique l'acier de l'invention à un domaine ne nécessitant pas de soudage, la teneur en Cu peut aller jusqu'à 3,0%.

Sa teneur en Ti est comprise entre des traces et 0,5%.

Ti est un désoxydant, comme Al et Si, mais son coût et sa moindre efficacité que celle de Al rend son emploi en général peu intéressant de ce point de vue. Il peut avoir un intérêt en ce que la formation de nitrures et carbonitrures de Ti peuvent limiter la croissance des grains et influer favorablement sur certaines propriétés mécaniques et la soudabilité. Toutefois, cette formation peut être un inconvénient dans le cas du procédé selon l'invention, car Ti tend à gêner l'austénitisation du fait de la formation de carbures, et les TiN dégradent la résilience. Une teneur maximale de 0,5% est donc à ne pas dépasser.

V et Zr sont aussi des éléments susceptibles de former des nitrures dégradant la résilience, et de manière générale, il faut que la somme Ti + V + Zr ne dépasse pas 0,5%.

Sa teneur en Al est comprise entre des traces et 0,2%.

Al est utilisé comme désoxydant lors de l'élaboration. Il ne faut pas qu'après la désoxydation il en subsiste dans l'acier une quantité dépassant 0,2%, car il y aurait un risque de former une quantité excessive de AlN dégradant les propriétés mécaniques, et aussi d'avoir des difficultés à obtenir la microstructure martensitique.

Sa teneur en O est comprise entre des traces et 0,04% (400 pm).

Les exigences sur la teneur en O sont celles qui sont classiques sur les aciers inoxydables martensitiques, en fonction de l'aptitude à leur mise en forme sans que des fissures ne s'amorcent à partir des inclusions et de la qualité des propriétés mécaniques recherchées sur la pièce finale, et que la présence excessive d'inclusions oxydées est susceptible d'altérer. Inversement, si une usinabilité minimale de la tôle est recherchée, il peut être avantageux d'avoir des inclusions oxydées en nombre significatif, si leur composition les rend suffisamment malléables pour qu'elles servent de lubrifiant à l'outil de coupe. Cette technique de contrôle du nombre et de la composition des inclusions oxydées est classique en sidérurgie. Le contrôle de la composition des oxydes peut être avantageusement obtenu par une addition maîtrisée de Ca et/ou un ajustement de la composition du laitier avec lequel l'acier liquide est en contact et en équilibre chimique pendant l'élaboration.

C'est essentiellement l'ajout de désoxydants Al, Si, Ti, Zr lors de l'élaboration, le possible ajout de Ca, le soin apporté ensuite à la décantation des inclusions oxydées au sein de l'acier liquide et la subsistance de ces désoxydants dans l'acier solidifié qui déterminent la teneur finale en O. Si chacun de ces éléments, pris isolément, peut être absent ou seulement très faiblement présent, il faut néanmoins que l'un au moins d'entre eux (le plus souvent Al et/ou Si) soit présent dans une quantité suffisante pour garantir que la teneur en O de la tôle finale ne sera pas trop élevée pour une mise en forme sans incidents de la pièce, et pour les applications futures de la pièce. Ces mécanismes régissant la désoxydation des aciers et le contrôle de la composition et de la quantité de leurs inclusions oxydées sont bien connus de l'homme du métier, et s'appliquent dans le cadre de l'invention de façon parfaitement classique.

Sa teneur en Nb est comprise entre 0,05% et 1,0%

Sa teneur totale en Nb + Ta est comprise entre 0,05% et 1,0%.

Nb et Ta sont des éléments importants pour l'obtention d'une bonne résilience, et Ta améliore la résistance à la corrosion par piqûre. Mais comme ils peuvent gêner l'austénitisation, ils ne doivent pas être présents dans des quantités dépassant ce que l'on vient de prescrire. Egalement, Nb et Ta captent C et N en formant des carbonitrures qui empêchent une trop forte croissance des grains d'austénite lors de l'austénitisation. Cela est favorable à l'obtention d'une très bonne résilience à froid, entre -100°C et et 0°C. En revanche, si la teneur en Nb et/ou Ta est trop élevée, C et N seront entièrement piégés dans les carbonitrures et il n'en restera plus suffisamment sous forme dissoute pour que les propriétés mécaniques visées soient atteintes, notamment la résilience et la résistance mécanique.

On exige donc 0,25 ≤ (Nb + Ta)/(C+ N) ≤ 8 pour obtenir une résilience de l'ordre de 50 J/cm² à 20°C ou davantage.

Sa teneur en V est comprise entre des traces et 0,3%.

Comme Ti, V un élément fragilisant qui est susceptible de former des nitrures, et ne doit pas être présent en quantité trop importante. Comme dit précédemment, il faut que Ti + V + Zr ne dépasse pas 0,5%.

Sa teneur en Co est comprise entre des traces et 0,5%. Cet élément est, comme Cu, susceptible d'aider à l'austénitisation. Mais il est inutile d'en mettre davantage que 0,5%, car l'austénitisation peut être assistée par des moyens moins coûteux.

Le total des teneurs en Cu, Ni et Co doit être compris entre des traces et 5,0%, pour ne pas laisser subsister trop d'austénite résiduelle après la transformation martensitique et ne pas dégrader la soudabilité dans les applications qui l'exigent.

Sa teneur en Sn est comprise entre des traces et 0,05% (500 ppm). Cet élément n'est pas désiré car il est néfaste pour la soudabilité et la capacité de l'acier à être transformé à chaud. La limite de 0,05% est une tolérance.

Sa teneur en B est comprise entre des traces et 0,1%.

B n'est pas obligatoire, mais sa présence est avantageuse pour la trempabilité et pour la forgeabilité de l'austénite. Il facilite donc les mises en forme. Son addition au-dessus de 0,1% (1000 ppm) n'apporte pas d'amélioration supplémentaire significative.

Sa teneur en Zr est comprise entre des traces et 0,5%, car il diminue la résilience et gêne l'austénitisation. On rappelle aussi que la teneur totale en Ti + V + Zr ne doit pas dépasser 0,5%.

Sa teneur en H est comprise entre des traces et 5 ppm, de préférence pas plus de 1 ppm. Une teneur excessive en H tend à fragiliser la martensite. Il faudra donc choisir un mode d'élaboration de l'acier à l'état liquide qui puisse assurer cette faible présence de H. Typiquement, des traitements assurant un dégazage poussé de l'acier liquide (par injection massive d'argon dans l'acier liquide, procédé bien connu dit « AOD », ou par un passage sous vide au cours duquel l'acier est décarburé par dégagement de CO, procédé dit « VOD ») sont indiqués.

Sa teneur en N est comprise entre des traces et 0,2% (2000 ppm). N est une impureté dont les mêmes traitements qui permettent de réduire la teneur en H contribuent à limiter la présence, voire à la réduire sensiblement. Il n'est pas toujours nécessaire d'avoir une teneur en N particulièrement basse, mais pour les raisons que l'on a dites il faut que sa teneur, considérée conjointement à celles d'éléments avec lesquels il peut se combiner pour former des nitrures ou carbonitrures obéisse à la relation 8 ≥ (Nb + Ta)/ (C+ N) ≥ 0,25.

Egalement, une bonne austénitisation de l'acier lors de l'étape initiale du traitement thermomécanique est favorisée si on respecte la relation (Mn + Ni) ≥ (Cr -10,3 - 80 x [(C + N)²]). Une résilience suffisante est obtenue si cette condition est respectée en sus des autres qui ont été définies. Il faut un niveau suffisant d'éléments gammagènes pour contrebalancer l'effet alphagène du Cr et assurer une austénitisation correcte, à savoir d'au moins 80%, et de ce point de vue l'efficacité de la somme C + N n'est pas linéaire.

Sa teneur en Ca est ≤ 0,002% (20 ppm).

Sa teneur totale en terres rares et en Y est comprise entre des traces et 0,06% (600 ppm). Ces éléments peuvent améliorer la résistance à l'oxydation lors des austénitisations à températures très élevées.

Le reste de l'acier est constitué par du fer et des impuretés résultant de l'élaboration.

D'autres exigences sur la composition de l'acier concernent les températures de début de transformation martensitique Ms et de fin de transformation martensitique Mf.

Ms doit être de préférence d'au plus 400°C. Si Ms est plus élevée, il y a un risque que les différentes opérations de transfert et de mise en forme de la pièce ne se succèdent pas assez rapidement et que l'on n'ait pas le temps de réaliser toutes les mises en forme à une température supérieure à Ms. On peut toutefois limiter ou éviter ce risque en prévoyant que la pièce subisse des réchauffages ou des maintiens en température entre les mises en forme, et/ou pendant celles-ci si on utilise des outils chauffants de types connus intégrant, par exemple, des résistances électriques. Cette condition Ms ≤ 400°C n'est donc pas toujours impérative, mais seulement conseillée pour une application économique et aisée du procédé selon l'invention dans des conditions industrielles.

Ms doit être supérieure ou égale à 200°C pour éviter la subsistance dans la pièce finale d'une teneur trop élevée en austénite résiduelle, qui, notamment dégraderait Rp0,2 en la portant en-dessous de 800 MPa.

De préférence, Ms est comprise entre 390 et 320°C.

Mf doit être supérieure ou égale à -50°C pour garantir qu'il n'y aura pas trop d'austénite résiduelle dans la pièce finale.

Ms et Mf sont déterminées, de préférence, de façon expérimentale, par exemple par des mesures dilatométriques comme cela est bien connu, voir par exemple l'article « Uncertainties in dilatometric détermination of martensite start temperature », Yang and Badeshia, Materials Science and Technology, 2007/5, pp 556-560.

Des formules approximatives permettent aussi de les évaluer à partir de la composition de l'acier, mais une détermination expérimentale est plus sûre.

Il doit être entendu que les traitements thermomécaniques que l'on va décrire peuvent être effectués soit sur une tôle nue qui pourra éventuellement être revêtue par la suite, soit sur une tôle déjà revêtue, par exemple par un alliage à base d'Al et/ou de Zn. Ce revêtement, d'épaisseur typiquement de 1 à 200 µm et présent sur une ou deux faces de la tôle, peut avoir été déposé par toute technique classiquement utilisée à cet effet, il faut simplement que, s'il a été déposé avant l'austénitisation, il ne s'évapore pas lors du séjour de la tôle aux températures d'austénitisation et de déformation, et ne soit pas détérioré lors des déformations.

Le choix et l'optimisation des caractéristiques du revêtement et de son mode de dépôt pour que ces conditions soient remplies ne vont pas au-delà de ce que sait faire l'homme du métier, lorsqu'il est amené à mettre en forme de façon classique des tôles d'acier inoxydable déjà revêtues. Si le revêtement a lieu avant l'austénitisation, on pourra, cependant, privilégier les revêtements à base d'Al par rapport à ceux à base de Zn, comme l'Al a moins tendance que Zn à s'évaporer aux températures d'austénitisation.

Le procédé selon l'invention est le suivant, appliqué à la fabrication et à la mise en forme d'une tôle.

Dans un premier temps, on prépare de manière classique une tôle d'acier inoxydable initiale, nue ou revêtue, ayant la composition qui vient d'être décrite et une épaisseur qui est typiquement de 0,1 à 10 mm. Cette préparation peut inclure des opérations de transformation à chaud et/ou à froid et de découpage du demi-produit issu de la coulée et de la solidification de l'acier liquide. Il faut que cette tôle initiale présente une microstructure constituée de ferrite et/ou de martensite revenue et de 0.5% à 5% en volume de carbures. La taille des grains ferritiques, mesurée selon la norme NF EN ISO 643, est comprise entre 1 et 80 µm, de préférence entre 5 et 40 µm. Une taille de grain ferritique de 40 µm au plus est conseillée pour favoriser l'austénitisation qui va suivre et obtenir ainsi les 80% au moins d'austénite désirés. Une taille de grain ferritique de 5 µm au moins est conseillée pour obtenir une bonne capacité de mise en forme à froid.

On procède d'abord à une austénitisation de la tôle, par passage dans un four qui la porte dans une gamme de températures supérieures à Ac1 (température de début de l'apparition d'austénite), donc typiquement supérieures à environ 850°C pour les compositions concernées). Il doit être entendu que cette température d'austénitisation doit concerner l'ensemble du volume de la tôle, et que le traitement doit être suffisamment long pour que, compte tenu de l'épaisseur de la tôle et de la cinétique de la transformation, l'austénitisation soit complète dans tout ce volume.

La température maximale de cette austénitisation n'est pas une caractéristique spécifique à l'invention. Elle doit simplement être telle que la tôle reste dans un état entièrement solide (la température doit donc être inférieure, en tout cas, à la température de solidus de l'acier) et ne soit pas trop ramollie pour supporter sans dommage le transfert entre le four et l'outil de mise en forme qui va suivre l'austénitisation. Egalement, la température ne doit pas être élevée au point de provoquer une oxydation et/ou une décarburation superficielles importantes de la tôle dans l'atmosphère de chauffage. Une oxydation superficielle conduirait à la nécessité de décalaminer la tôle mécaniquement ou chimiquement avant sa mise en forme pour éviter une incrustation de calamine dans la surface de la tôle, et entraînerait une perte de matière. Une décarburation excessive (épaisseur de la surface décarburée ≥ 100 µm) diminuerait la dureté et la résistance à la traction de la tôle. Les risques d'observer une oxydation et/ou une décarburation significatives dépendent, de manière connue, non seulement de la température et de la durée d'austénitisation, mais aussi de l'atmosphère de traitement du four. Une atmosphère non oxydante, donc neutre ou réductrice (typiquement : argon, CO et leurs mélanges...), de préférence à l'air, permet d'augmenter sans dommage la température de traitement, ce qui permet d'assurer une austénitisation complète en un minimum de temps. Si on utilise de l'azote pur ou une atmosphère fortement hydrogénée dans un four nécessitant un temps de séjour élevé pour l'austénitisation, il y a un risque de nitruration superficielle ou de reprise d'hydrogène par l'acier. Il faudra donc en tenir compte dans le choix de l'atmosphère de traitement, et des atmosphères d'azote pur ou contenant une teneur en hydrogène relativement élevée seront parfois à éviter.

Typiquement, l'austénitisation a lieu à une température comprise entre 925 et 1200°C pendant une durée tm de 10 s à 1 h (cette durée étant celle que la tôle passe au-dessus de Ac1), de préférence entre 2 min et 10 min pour un chauffage dans un four classique et entre 30 s et 1 min pour un four à induction. Un four à induction présente l'avantage, connu en lui-même, de procurer un réchauffage rapide jusqu'à la température nominale d'austénitisation. Il autorise donc un traitement plus court qu'un four classique pour parvenir au résultat recherché. Ces températures et durées permettent d'assurer que la suite des traitements conduira à une formation suffisante de martensite, et ce pour une durée raisonnable autorisant une bonne productivité du procédé.

Le but de cette austénitisation est de faire passer le métal de la structure ferrite + carbures initiale à une structure austénitique contenant au maximum 0,5% de carbures en fraction volumique, et au maximum 20% de ferrite résiduelle en fraction volumique. Un but de cette austénitisation est, notamment, de conduire à une dissolution d'au moins la majorité des carbures initialement présents, de façon à libérer des atomes de C pour former la structure austénitique puis la structure martensitique lors des étapes suivantes du procédé. La teneur maximale en ferrite résiduelle de 20%, qui doit subsister jusque sur le produit final, est justifiée par la résilience et la limite élastique conventionnelle que l'on veut obtenir.

La tôle austénitisée, est ensuite transférée sur un outil de mise en forme adéquat (tel qu'un outil d'emboutissage ou d'estampage) ou un outil de découpe. Ce transfert a une durée t0 aussi brève que possible, et pendant ce transfert la tôle doit demeurer à une température supérieure à Ms et conserver une microstructure austénitique à 0,5% maximum de carbures et 20% maximum de ferrite résiduelle. Après ce transfert, la tôle est à une température TP0, qui est aussi proche que possible de la température nominale d'austénitisation pour des raisons évidentes d'économie d'énergie.

On exécute ensuite une première étape de mise en forme ou de découpe, de duré t1 typiquement comprise entre 0,1 et 10 s. La durée précise de cette étape (comme celles des autres étapes) n'est pas en elle-même une caractéristique fondamentale de l'invention. Il faut qu'elle soit suffisamment brève pour que la température de la tôle ne descende pas en-dessous de Ms, qu'on n'assiste pas à une décarburation et/ou une oxydation significatives de la surface de la tôle, et qu'une microstructure austénitique, à 0,5% maximum de carbures et 20% maximum de ferrite résiduelle soit toujours présente à la fin de l'opération. Si besoin, on peut utiliser un outil de mise en forme muni de moyens de chauffage de la tôle pour que ces conditions de température et de microstructure soient remplies, puisque le contact d'un outil de mise en forme non chauffant de avec la tôle provoque un refroidissement de la tôle qui est souvent supérieur à 100°C/s.

L'absence de décarburation et d'oxydation superficielles significatives peuvent être obtenues en ajustant la composition de l'acier si cela s'avère nécessaire au vu de l'expérience et, si cela est possible, par le maintien d'une atmosphère neutre ou réductrice autour de la tôle lors de sa mise en forme

Toutes ces conditions relatives à la température de mise en forme et à son évolution, et à l'atmosphère entourant la tôle lors de sa mise en forme, sont aussi valables pour les étapes de mise en forme suivantes.

La tôle ainsi mise en forme est ensuite transférée sur un autre outil pour une deuxième étape de mise en forme au sens large du terme. En variante, on utilise le même outil dans les deux étapes mais en modifiant sa configuration dans l'intervalle (par exemple par remplacement du poinçon dans le cas où on procède à un emboutissage dans chacune des deux étapes). La durée t2 de ce transfert est typiquement de 1 à 10 s, le but étant qu'il soit suffisamment rapide pour que la température de la tôle demeure supérieure à Ms pendant le transfert et que la microstructure demeure austénitique, à 0,5% maximum de carbures et 20% maximum de ferrite résiduelle.

On exécute ensuite la deuxième étape de mise en forme, de durée t3 comprise typiquement entre 0,1 et 10 s. La température de la tôle demeure supérieure à Ms et la microstructure demeure austénitique, à 0,5% maximum de carbures et 20% maximum de ferrite résiduelle.

D'autres étapes de mise en forme (au sens large défini précédemment), et leurs transferts correspondants, peuvent suivre cette deuxième étape de mise en forme.

L'essentiel est que pendant l'exécution de ces transferts et de ces mises en forme/découpes, la température de l'acier ne descende pas non plus en-dessous de Ms, et qu'une microstructure austénitique, à 0,5% maximum de carbures et 20% maximum de ferrite résiduelle soit conservée jusqu'à la fin de la dernière étape n, de température finale TPn. Au besoin, comme on l'a dit, des outils de mise en forme chauffants peuvent être utilisés, de même que des moyens de réchauffage de la tôle entre les mises en forme.

La vitesse de refroidissement moyenne entre TP0 et TPn, définie par la grandeur (TP0-TPn)/Σti, Σti constituant la somme des durées des transferts et des mises en forme, doit être d'au moins 0,5°C/s.

La conséquence de cette vitesse de refroidissement entre le début et la fin des opérations de mise en forme qui viennent d'être décrites, combinée à la composition de l'acier et au mode opératoire utilisé lors de la mise en forme, est que lors du refroidissement, l'acier ne pénètre pas dans le « nez » du diagramme TRC qui correspond à la transformation bainitique, mais reste dans le domaine austénitique avant de passer directement dans le domaine où peut s'opérer la transformation martensitique. La composition de l'acier est justement choisie pour que, par rapport aux aciers au carbone qu'il est le plus courant d'employer dans l'industrie automobile pour la réalisation de tôles aptes à être soudées, ce nez soit décalé vers les durées plus élevées, rendant ainsi possible sur des outils de mise en en forme habituels l'évitement du domaine bainitique, a fortiori des domaines ferritique et perlitique, et donc une exécution aussi complète que possible de la transformation de l'austénite en martensite. Mais il doit être rappelé que, comme on l'a dit, chaque étape prise individuellement doit permettre de conserver une microstructure austénitique à 0,5% maximum de carbures et 20% maximum de ferrite résiduelle. Le couple durée/vitesse de refroidissement de chaque étape doit donc être choisi en conséquence, et, si besoin, des réchauffages de la tôle entre et/ou pendant les mises en forme ou découpes sont exécutés pour que cette microstructure puisse être maintenue pendant toutes les étapes.

On peut, optionnellement, réaliser au moins une étape supplémentaire de mise en forme au sens large à une température comprise entre Ms et Mf, dans un domaine où la microstructure comporte au moins 5% en volume d'austénite. Si cette étape supplémentaire est une découpe, la forme finale de la pièce pourra être atteinte avec une moindre usure des outils, et si cette étape supplémentaire est une déformation, les 5% au moins d'austénite procureront une ductilité suffisante pour que cette déformation soit encore possible malgré la présence parfois déjà importante de martensite.

Enfin on laisse la tôle se refroidir, par exemple à l'air libre, jusqu'à la température ambiante, en obtenant ainsi la pièce finale selon le procédé de l'invention. Il n'est pas nécessaire d'imposer une vitesse de minimale lors de ce refroidissement, du fait que la composition de l'acier assure que la tôle restera de toute façon dans le domaine où peut s'opérer la transformation martensitique également lors de ce refroidissement jusqu'à l'ambiante, au moins si on n'utilise pas de moyens ralentissant sensiblement le refroidissement par rapport à un refroidissement naturel à l'air libre, comme un capotage de la tôle. Bien entendu, il n'est pas exclu d'accélérer ce refroidissement, au moyen d'air pulsé ou d'une projection d'eau ou d'un autre fluide.

La possibilité d'utiliser au moins deux étapes pour obtenir la forme finale de la pièce donne accès, grâce à l'utilisation d'un acier ayant la composition précisée et traité selon l'invention, à des formes complexes pour la pièce finale que les procédés connus ne faisant usage que d'une seule mise en forme de la tôle initiale ne permettent pas d'atteindre, en tout cas pas avec une qualité suffisante.

Optionnellement, on peut appliquer un traitement superficiel à la pièce finale tel qu'un grenaillage ou un sablage, dans le but d'augmenter la rugosité de sa surface pour améliorer l'adhérence d'un revêtement qui serait ultérieurement appliqué, tel qu'une peinture, ou pour créer des contraintes résiduelles améliorant la tenue en fatigue de la tôle. Ce type d'opération est connu en lui-même.

Egalement, un dernier traitement thermique peut être effectué sur la pièce finale, donc après le refroidissement à l'ambiante, pour améliorer son allongement à la rupture et le porter à une valeur de plus de 8% selon les normes ISO, ce qui correspond sensiblement à plus de10% selon les normes JIS. Ce traitement consiste à faire séjourner la pièce finale entre 90 et 500°C pendant 10 s à 1 h, puis à effectuer un refroidissement naturel à l'air.

La pièce ainsi obtenue par le procédé selon l'invention possède des propriétés mécaniques élevées à température ambiante, du fait notamment de sa teneur élevée en martensite d'au moins 80%. Typiquement, Rm est d'au moins 1000 MPa, Re d'au moins 800 MPa, l'allongement à la rupture A mesuré selon la norme ISO 6892 est d'au moins 8%, et la capacité d'angle de pliage pour une épaisseur de 1,5 mm est d'au moins 60°, mesurée selon la norme VDA 238-100.

La figure 1 représente schématiquement un exemple de schéma opératoire pour un procédé selon l'invention, exécuté sur un acier de composition conforme à celle de l'exemple 2 du tableau 1 qui va suivre, dont Ms est de 380°C et Mf de 200°C, et comportant les étapes suivantes :
- Chauffage dans un four à rouleaux 1 classique pendant 2 min d'une tôle 2 d'épaisseur 1,5 mm, entre la température ambiante et une température TPi égale à 950°C ;
- Maintien dans le four 1 de la tôle 2 à ladite température TPi pendant une durée tm de 3 min ;
- Transfert de la tôle 2 entre le four 1 et un outil d'emboutissage à chaud 3, pendant une durée t0 de 1 s ; la température de l'acier diminue jusqu'à TP0 = 941°C ;
- Première étape de mise en forme (déformation), exécutée dans l'outil d'emboutissage à chaud 3 pendant une durée t1 de 0,5 s pour obtenir une tôle mise en forme 4 ; la température de l'acier diminue jusqu'à TP1 = 808°C ;
- Transfert de la tôle mise en forme 4 entre l'outil d'emboutissage à chaud 3 et un outil de perçage 5, pendant une durée t2 de 0,5 s ; la température de l'acier diminue jusqu'à TP2 = 799°C ;
- Deuxième étape de mise en forme, consistant en un perçage effectué dans l'outil de perçage 5 pendant une durée t3 de 1 s pour obtenir une tôle mise en forme et percée 6 ; la température de l'acier diminue jusqu'à TP3 = 667°C ;
- Transfert de la tôle 6 mise en forme et percée vers un outil de découpe 7 pour exécuter une découpe des bords de la tôle 6 afin de leur conférer leurs dimensions définitives pour obtenir un produit 8 ;
- Exécution d'un grenaillage du produit 8 dans une grenailleuse 9 pour optimiser sa tenue en fatigue ou l'adhérence d'une éventuelle couche de revêtement future.

La figure 2 représente schématiquement un autre exemple de schéma opératoire pour un procédé selon l'invention, exécuté sur une tôle 2 d'un acier de composition conforme à celle de l'exemple 7 du tableau 1 qui va suivre, dont Ms est de 380°C et Ms de 200°C, et comportant les étapes suivantes :
- Chauffage dans un four à induction 10 classique pendant 20 s d'une tôle 2 d'épaisseur 1,5 mm, entre la température ambiante et une température TPi = 950°C ;
- Maintien dans le four à induction 10 de la tôle 2 à ladite température TPi pendant une durée tm de 30 s ;
- Transfert de la tôle 2 entre le four à induction 10 et un outil d'emboutissage à chaud 3, pendant une durée t0 de 1 s ; la température de l'acier diminue jusqu'à TP0 = 941°C ;
- Première étape de mise en forme (déformation), exécutée dans l'outil d'emboutissage à chaud 3 pendant une durée t1 de 0,5 s pour obtenir une tôle mise en forme 4 ; la température de l'acier diminue jusqu'à TP1 = 808°C ;
- Transfert de la tôle mise en forme 4 entre l'outil d'emboutissage à chaud 3 et un outil de perçage 5, pendant une durée t2 de 1 s ; la température de l'acier diminue jusqu'à TP2 = 799°C ;
- Deuxième étape de mise en forme, consistant en un perçage effectué dans l'outil de perçage 5 pendant une durée t3 de 0,5 s pour obtenir une tôle mise en forme et percée 6 ; la température de l'acier diminue jusqu'à TP3 = 667°C ;
- Transfert de la tôle 6 mise en forme et percée vers un outil de découpe 7 pendant une durée t4 de 1 s, pour exécuter une découpe des bords de la tôle 6 ; la température de la tôle diminue jusqu'à TP4 = 658°C ;
- Troisième étape de mise en forme consistant en un découpage des bords de la pièce 6 afin de lui conférer ses dimensions définitives et obtenir un produit 8, pendant une durée t5 de 0,5 s ; la température de la pièce diminue jusqu'à TP5 = 525°C ;
- Exécution d'un grenaillage 9 du produit 8 pour optimiser sa tenue en fatigue ou l'adhérence d'une éventuelle couche de revêtement future.

Les procédés de la figure 1 et de la figure 2 ne diffèrent donc pas fondamentalement. La seule différence est que le four à induction 10 permet un chauffage plus rapide et à une vitesse plus régulière que le four à rouleaux classique 1. La durée de chauffage et la durée de maintien tm sont donc raccourcies, ce qui est avantageux pour la productivité de l'installation. Le chauffage à induction garantit aussi plus assurément une homogénéité de la température de la tôle dans tout son volume, ce qui est avantageux pour la réussite des étapes de la mise en forme et l'obtention des propriétés finales visées.
Le tableau 1 qui suit montre les compositions d'exemples d'aciers auxquels le procédé selon l'invention tel que décrit précédemment et représenté sur la figure 1 a été appliqué. Les éléments non mentionnés ne sont présents qu'à l'état de traces résultant de l'élaboration.

Le tableau 2 montre les structures métallurgiques intermédiaires (pendant les étapes du traitement où la température de l'acier est au-dessus de Ms) et finales de ces mêmes exemples, avec les propriétés mécaniques de la pièce finale : résistance à la traction Rm, limite élastique Rp0,2, allongement A, résilience KCU, capacité d'angle de pliage. Dans les colonnes relatives à la structure intermédiaire, MC désigne la proportion de carbures.

On voit sur ce tableau que les exemples selon l'invention sont les seuls qui permettent d'atteindre tous les objectifs visés en termes de propriétés mécaniques.

Bien entendu, si une application privilégiée de l'invention est la mise en forme de tôles destinées à l'industrie automobile, celle-ci n'est pas exclusive, et les tôles ainsi mises en forme peuvent avoir toute autre application pour laquelle elles s'avéreraient avantageuses, notamment toutes pièces à fonction structurale relevant des domaines aéronautique, bâtiment, ferroviaire.

L'invention inclut aussi les cas où une tôle ayant la composition requise par l'invention est solidarisée avec une tôle ayant une autre composition, et où l'ensemble ainsi obtenu est déformé par le procédé qui vient d'être décrit. Bien entendu, les structures et propriétés selon l'invention ne seront, normalement, obtenues que sur la partie de l'ensemble ayant la composition de l'invention.

## Revendications

1. Procédé de fabrication d'une pièce en acier inoxydable martensitique à partir d'une tôle, par mise en forme à chaud, **caractérisé en ce que** :
- on prépare une tôle d'acier inoxydable de composition, en pourcentages pondéraux :
* 0,005% ≤ C ≤ 0,3% ;
* 0,2% ≤ Mn ≤ 2,0% ;
* traces ≤ Si ≤ 1,0% ;
* traces ≤ S ≤ 0,01% ;
* traces ≤ P ≤ 0,04% ;
* 10,5% ≤Cr ≤ 17,0% ; de préférence 10,5% ≤ Cr ≤ 14,0% ;
* traces ≤ Ni ≤ 4,0% ;
* traces ≤ Mo ≤ 2,0% ;
* Mo + 2 x W ≤ 2,0% ;
* traces ≤ Cu ≤ 3% ; de préférence traces ≤ Cu ≤ 0,5% ;
* traces ≤ Ti ≤ 0,5% ;
* traces ≤ Al ≤ 0,2% ;
* traces ≤ O ≤ 0,04% ;
* 0,05% ≤ Nb ≤ 1,0% ;
* 0,05% ≤ Nb + Ta ≤ 1,0% ;
* 0,25% ≤ (Nb + Ta)/(C + N) ≤ 8 ;
*traces ≤ V ≤ 0,3% ;
* traces ≤ Co ≤ 0,5% ;
* traces ≤ Cu +Ni + Co ≤ 5,0% ;
* traces ≤ Sn ≤ 0,05% ;
* traces ≤ B ≤ 0,1% ;
* traces ≤ Zr ≤ 0,5% ;
* Ti + V + Zr ≤ 0,5% ;
* traces ≤ H ≤ 5 ppm, de préférence traces ≤ H ≤ 1 ppm ;
* traces ≤ N ≤ 0,2% ;
* (Mn + Ni) ≥ (Cr -10,3 - 80 x [(C + N)²]) ;
* traces ≤ Ca ≤ 0,002% ;
* traces ≤ terres rares et/ou Y ≤ 0,06% ;
* le reste étant du fer et des impuretés résultant de l'élaboration ;
- la température de début de transformation martensitique (Ms) de la tôle étant ≥ 200°C ;
- la température de fin de transformation martensitique (Mf) de la tôle étant ≥-50°C ;
- la microstructure de la tôle étant composée de ferrite et/ou de martensite revenue et de 0,5% à 5% en volume de carbures ;
- la taille des grains ferritiques de la tôle étant de 1 à 80 µm, de préférence de 5 à 40 µm ;
- on procède éventuellement à une ou des transformations à chaud et/ou à froid de ladite tôle ;
- on réalise une austénitisation de la tôle en la maintenant à une température supérieure à Ac1, de manière à lui conférer une microstructure contenant au maximum 0,5% de carbures en fraction volumique et au maximum 20% de ferrite résiduelle en fraction volumique ;
- on transfère la tôle austénitisée sur un premier outil de mise en forme ou un outil de découpe, ledit transfert ayant une durée t0, pendant laquelle la tôle reste à une température supérieure à Ms et conserve au maximum 0,5% en volume de carbures et au maximum 20% en volume de ferrite résiduelle, la tôle se trouvant à une température TP0 à l'issue de ce transfert ;
- on réalise une première étape de mise en forme ou de découpe de la tôle, pendant une durée t1, et pendant laquelle la tôle reste à une température supérieure à Ms et conserve au maximum 0,5% en volume de carbures et au maximum 20% en volume de ferrite résiduelle ;
- on réalise un transfert de la tôle mise en forme ou découpée sur un deuxième outil de mise en forme ou de découpe, ou on modifie la configuration du premier outil de mise en forme ou de découpe, pendant une durée t2, pendant laquelle la tôle reste à une température supérieure à Ms et conserve au maximum 0,5% en volume de carbures et au maximum 20% en volume de ferrite résiduelle ;
- on réalise une deuxième étape de mise en forme ou de découpe de la tôle, pendant une durée t3, et pendant laquelle la tôle reste à une température supérieure à Ms et conserve au maximum 0,5% en volume de carbures et au maximum 20% en volume de ferrite résiduelle ;
- optionnellement, on réalise d'autres étapes de transfert de la tôle découpée ou mise en forme sur d'autres outils de découpe ou de mise en forme, ou de modification de la configuration de l'outil de mise en forme ou de découpe utilisé dans l'étape précédente, chacune étant suivie d'une étape de mise en forme ou de découpe, la tôle restant à une température supérieure à Ms et conservant au maximum 0,5% en volume de carbures et au maximum 20% en volume de ferrite résiduelle pendant chacune desdites étapes de transfert de la tôle ou de modification de la configuration de l'outil et chacune des opérations de mise en forme ou de découpe ;
- si on désigne par TPn la température atteinte par la tôle mise en forme ou découpée à l'issue de la dernière étape de découpe ou de mise en forme et par Σti la somme des durées des étapes de transfert et/ou de changement de configuration de l'outil et des étapes de mise en forme ou découpe, la grandeur (TP0-TPn)/Σti est d'au moins 0,5°C/s ;
- optionnellement on effectue une étape supplémentaire de mise en forme ou de découpe à une température comprise entre Ms et Mf, dans un domaine où la microstructure est constituée de martensite, d'au moins 5% d'austénite et d'au plus 20% de ferrite.
- et on laisse la tôle se refroidir jusqu'à la température ambiante pour obtenir la pièce finale, ladite pièce finale ayant une microstructure contenant au maximum 0,5% de carbures en fraction volumique et au maximum 20% de ferrite résiduelle en fraction volumique.

2. Procédé selon la revendication 1, **caractérisé en ce que** ladite tôle a une température de début de transformation martensitique (Ms) ≤ 400°C

3. Procédé selon la revendication 2, **caractérisé en ce que** la température de début de transformation martensitique (Ms) de la tôle est comprise entre 390 et 220°C.

4. Procédé selon l'une des revendications 1 à 3, **caractérisé en ce que** l'épaisseur de la tôle est comprise entre 0,1 et 10 mm.

5. Procédé selon l'une des revendications 1 à 4, **caractérisé en ce que** la température d'austénitisation est d'au moins 850°C.

6. Procédé selon la revendication 5, **caractérisé en ce que** la température d'austénitisation est comprise entre 925 et 1200°C.

7. Procédé selon l'une des revendications 1 à 6, **caractérisé en ce qu'**on effectue un réchauffage de la tôle, pendant au moins une des étapes de transfert et/ou de changement de configuration de l'outil ou des étapes de mise en forme ou découpe de la tôle.

8. Procédé selon l'une des revendications 1 à 7, **caractérisé en ce qu'**on effectue un traitement superficiel sur la pièce finale, destiné à augmenter sa rugosité ou ses propriétés en fatigue.

9. Procédé selon l'une des revendications 1 à 8, **caractérisé en ce qu'**on fait séjourner la pièce finale entre 90 et 500°C pendant 10 s à 1 h, puis on la laisse se refroidir naturellement à l'air.

## Patentansprüche

1. Verfahren zur Herstellung eines martensitischen, rostfreien Sathlbauteils aus einem Blech mittels Warmformens, **dadurch gekennzeichnet, dass**:
- ein Blech aus rostfreien Stahl bereitgestellt wird mit der Zusammensetzung, in Gewichtsprozenten:
* 0,005 % ≤ C ≤ 0,3 %;
* 0,2 % ≤ Mn ≤ 2,0 %;
* Spuren ≤ Si ≤ 1,0 %;
* Spuren ≤ S ≤ 0,01 %;
* Spuren ≤ P ≤ 0,04 %;
* 10,5 % ≤ Cr ≤ 17,0 %; vorzugsweise 10,5 % ≤ Cr ≤ 14,0 %;
* Spuren ≤ Ni ≤ 4,0 %;
* Spuren ≤ Mo ≤ 2,0 %;
* Mo + 2 x W ≤ 2,0 %;
* Spuren Cu ≤ 3%; vorzugsweise Spuren Cu ≤ 0,5 %;
* Spuren ≤ Ti ≤ 0,5 %;
* Spuren ≤ Al ≤ 0,2 %;
* Spuren ≤ O ≤ 0,04 %;
* 0,05 % ≤ Nb ≤ 1,0%;
* 0,05 % ≤ Nb + Ta ≤ 1,0 %;
* 0,25 % ≤ (Nb + Ta) / (C + N) ≤ 8;
* Spuren ≤ V ≤ 0,3 %;
* Spuren ≤ Co ≤ 0,5 %;
* Spuren ≤ Cu + Ni + Co ≤ 5,0 %;
* Spuren ≤ Sn ≤ 0,05 %;
* Spuren ≤ B ≤ 0,1 %;
* Spuren ≤ Zr ≤ 0,5 %;
* Ti + V + Zr ≤ 0,5 %;
* Spuren ≤ H ≤ 5 ppm, vorzugsweise Spuren ≤ H ≤ 1 ppm;
* Spuren ≤ N ≤ 0,2 %;
* (Mn + Ni) ≥ (Cr - 10,3 - 80 × [(C + N)²]);
* Spuren ≤ Ca ≤ 0,002 %;
* Spuren ≤ seltene Erden und / oder Y ≤ 0,06 %;
* der Rest Eisen und Verunreinigungen sind, die aus der Herstellung resultieren;
- die Temperatur zu Beginn der martensitischen Umwandlung (Ms) des Blechs ≥ 200 °C ist;
- die Temperatur am Ende der martensitischen Umwandlung (Mf) des Blechs ≥ - 50 ° C ist;
- die Mikrostruktur des Blechs aus Ferrit und / oder aus angelassenem Martensit und aus 0,5 bis 5 Vol.-% Carbiden gebildet ist;
- die Größe der ferritischen Körner des Blechs von 1 bis 80 µm beträgt, vorzugsweise von 5 bis 40 µm ;
- gegenbenenfalls eine oder mehrere Warm- und / oder Kaltumwandlungen des Blechs durchgeführt wird;
- eine Austenitisierung des Blechs durchgeführt wird, während es auf einer Temperatur oberhalb von Ac1 gehalten wird, um ihm eine Mikrostruktur zu verleihen, die höchstens 0,5 % Carbide im Volumenanteil und höchstens 20 % Restferrit im Volumenanteil aufweist;
- das austenitisierte Blech an ein erstes Formgebungs- oder Schneidwerkzeug übertragen wird, wobei die Übertragung einen Dauer t0 hat, während deren das Blech auf einer Temperatur oberhalb von Ms bleibt und höchstens 0,5 Vol.-% Carbide und höchstens 20 Vol.-% Restferrit behält, wobei das Blech am Ende dieser Übertragung eine Temperatur TP0 hat;
- ein erster Schritt des Formgebens oder des Schneidens des Blechs während einer Dauer t1 durchgeführt wird, während deren das Blech auf einer Temperatur über Ms bleibt und höchstens 0,5 Vol.-% Carbide und höchstens 20 Vol.-% Restferrit behält;
- das geformte oder geschnittene Blech an ein zweites Formgebungs- oder Schneidwerkzeug übertragen wird, oder die Konfiguration des ersten Formgebungs- oder Schneidwerkzeugs während einer Dauer t2 geändert wird, während deren das Blech auf einer Temperatur über Ms bleibt und höchstens 0,5 Vol.-% Carbide und höchstens 20 Vol.-% Restferrit behält;
- ein zweiter Schritt des Formgebens oder Schneidens des Blechs während einer Dauer t3 durchgeführt wird, während deren das Blech auf einer Temperatur über Ms bleibt und höchstens 0,5 Vol.-% Carbide und höchstens 20 Vol.-% Restferrit behält;
- gegebenenfalls weitere Schritte des Übertragens des geschnittenen oder geformten Blechs an andere Schneid- oder Formgebungswerkzeuge, oder des Modifizierens der Konfiguration des im vorangegangenen Schritt verwendeten Formgebungs- oder Schneidwerkzeugs durchgeführt werden, die jeweils von einem Schritt des Formgebens oder des Scheidens gefolgt sind, wobei das Blech auf einer Temperatur über Ms bleibt und höchstens 0,5 Vol.-% Carbide und höchstens 20 Vol.-% Restferrit während jedes der Schritte des Übertragens des Blechs oder des Modifizierens der Konfiguration des Werkzeugs und jedes der Formgebungs- oder Schneidvorgänge behält;
- wenn TPn die Temperatur bezeichnet, die das geformte oder geschnittene Blech am Ende des letzten Schritts des Schneidens oder Formgebens erreicht hat, und Σti die Summe der Dauern der Schritte des Übertragens und / oder des Änderns der Konfiguration des Werkzeugs und der Schritte des Formgebens oder des Schneidens bezeichnet, die Größe (TP0-TPn) / Σti mindestens 0,5 °C / s beträgt;
- gegebenenfalls ein zusätzlicher Schritt des Formgebens oder des Schneidens bei einer Temperatur zwischen Ms und Mf in einem Bereich durchgeführt wird, in dem die Mikrostruktur aus Martensit, mindestens aus 5 % Austenit und höchstens 20 % Ferrit gebildet ist;
- und das Blech auf Raumtemperatur abgekühlt wird, um das finale Bauteil zu erhalten, wobei das finale Bauteil eine Mikrostruktur aufweist, die höchstens 0,5 % Carbide in Volumenfraktion und höchstens 20 % Restferrit in Volumenfraktion enthält.

2. Verfahren nach Anspruch 1, **dadurch gekennzeichnet, dass** das Blech zu Beginn der Martensit-Umwandlung eine Temperatur (Ms) von ≤ 400 °C hat.

3. Verfahren nach Anspruch 2, **dadurch gekennzeichnet, dass** die Temperatur zu Beginn der Martensit-Umwandlung (Ms) des Blechs zwischen 390 und 220 °C liegt.

4. Verfahren nach einem der Ansprüche 1 bis 3, **dadurch gekennzeichnet, dass** die Dicke des Blechs zwischen 0,1 und 10 mm beträgt.

5. Verfahren nach einem der Ansprüche 1 bis 4, **dadurch gekennzeichnet, dass** die Austenitisierungstemperatur mindestens 850 °C beträgt.

6. Verfahren nach Anspruch 5, **dadurch gekennzeichnet, dass** die Austenitisierungstemperatur zwischen 925 und 1200 °C liegt.

7. Verfahren nach einem der Ansprüche 1 bis 6, **dadurch gekennzeichnet, dass** eine Erwärmung des Blechs während mindestens eines der Schritte des Übertragens und / oder des Änderns der Konfiguration des Werkzeugs oder der Schritte des Formgebens oder Schneidens des Blechs durchgeführt wird.

8. Verfahren nach einem der Ansprüche 1 bis 7, **dadurch gekennzeichnet, dass** am finalen Bauteil eine Oberflächen-Behandlung durchgeführt wird, um dessen Rauheit oder Ermüdungseigenschaften zu erhöhen.

9. V erfahren nach einem der Ansprüche 1 bis 8, **dadurch gekennzeichnet, dass** das finale Bauteil für 10 s bis 1 Stunde zwischen 90 und 500 ° C belassen wird, man es dann auf natürlichem Wege an der Luft abkühlen lässt.

## Claims

1. Method of manufacturing a martensitic stainless steel part from a sheet by hot forming, **characterized in that**:
- a stainless steel sheet with the following composition in percentages by weight is prepared:
* 0.005% ≤ C ≤ 0.3%;
* 0.2% ≤ Mn ≤ 2.0%;
* traces ≤ Si ≤ 1.0%;
* traces ≤ S ≤ 0.01%;
* traces ≤ P ≤ 0.04%;
* 10.5% ≤ Cr ≤ 17.0%; preferably 10.5% ≤ Cr ≤ 14.0%;
* traces ≤ Ni ≤ 4.0%;
* traces ≤ Mo ≤ 2.0%;
* Mo + 2 x W ≤ 2.0%;
* traces ≤ Cu ≤ 3%; preferably traces ≤ Cu ≤ 0.5%;
* traces ≤ Ti ≤ 0.5%;
* traces ≤ Al ≤ 0.2%;
* traces ≤ O ≤ 0.04%;
* 0.05% ≤ Nb ≤ 1.0%;
* 0.05% ≤ Nb + Ta ≤ 1.0%;
* 0.25% ≤ (Nb + Ta)/(C + N) ≤ 8;
* traces ≤ V ≤ 0.3%;
* traces ≤ Co ≤ 0.5%;
* traces ≤ Cu + Ni + Co ≤ 5.0%;
* traces ≤ Sn ≤ 0.05%;
* traces ≤ B ≤ 0.1%;
* traces ≤ Zr ≤ 0.5%;
* Ti + V + Zr ≤ 0.5%;
* traces ≤ H ≤ 5 ppm, preferably traces ≤ H ≤ 1 ppm;
* traces ≤ N ≤ 0.2%;
* (Mn + Ni) ≥ (Cr -10.3 - 80 x [(C + N) ²]);
* traces ≤ Ca ≤ 0.002%;
* traces ≤ rare earths and/or Y ≤ 0.06%;
* the rest being iron and impurities resulting from the steelmaking;
- the martensitic transformation start temperature (Ms) of the sheet is ≥ 200°C;
- the martensitic transformation end temperature (Mf) of the sheet is ≥ -50°C;
- the microstructure of the sheet is composed of ferrite and/or tempered martensite and 0.5% to 5% by volume of carbides;
- the size of the ferritic grains of the sheet is from 1 to 80 µm, preferably from 5 to 40 µm;
- one or more hot and/or cold transformations of the sheet may optionally be carried out;
- the sheet is austenitized by maintaining it at a temperature greater than Ac1, in order to give it a microstructure containing at most 0.5% of carbides in volume fraction and at most 20% of residual ferrite in volume fraction;
- the austenitized sheet is transferred to a first shaping tool or a cutting tool, wherein the transfer has a duration t0, during which the sheet remains at a temperature greater than Ms and retains at most 0.5% by volume of carbides and at most 20% by volume of residual ferrite, wherein the sheet is at a temperature TP0 at the end of this transfer;
- a first shaping or cutting step of the sheet is carried out for a period t1, during which period the sheet remains at a temperature greater than Ms and retains at most 0.5% by volume of carbides and at most 20% by volume of residual ferrite;
- transfer of the shaped or cut sheet metal is carried out on a second shaping or cutting tool, or the configuration of the first shaping or cutting tool is modified for a period t2 during which period the sheet metal is cut while remaining at a temperature greater than Ms and retaining at most 0.5% by volume of carbides and at most 20% by volume of residual ferrite;
- a second shaping or cutting step of the sheet is carried out for a period t3, during which period the sheet remains at a temperature greater than Ms and retains at most 0.5% by volume of carbides and at most 20% by volume of residual ferrite;
- optionally, other steps may be performed for transferring the cut or shaped sheet metal to other cutting or shaping tools, or to modifying the configuration of the shaping or cutting tool used in the preceding step, wherein each operation is followed by a shaping or cutting step, and wherein the sheet remains at a temperature greater than Ms and retains at most 0.5% by volume of carbides and at most 20% by volume of residual ferrite during each of the steps of transferring the sheet or modifying the configuration of the tool and each of the shaping or cutting operations;
- if TPn denotes the temperature reached by the shaped or cut sheet at the end of the last cutting or shaping step and Σti the sum of the periods of the transfer and/or tool configuration change steps and the shaping or cutting steps, the magnitude (TP0-TPn)/Σti is at least 0.5°C/s;
- optionally, an additional shaping or cutting step is carried out at a temperature between Ms and Mf, in a domain where the microstructure consists of martensite, at least 5% of austenite and at most 20% of ferrite,
- and the sheet is allowed to cool to ambient temperature in order to obtain the final part, wherein the final part has a microstructure containing at most 0.5% of carbides in volume fraction and at most 20% of residual ferrite in volume fraction.

2. Method according to claim 1, **characterized in that** the sheet has a martensitic transformation start temperature (Ms) ≤ 400°C.

3. Method according to claim 2, **characterized in that** the martensitic transformation start temperature (Ms) of the sheet is between 390 and 220°C.

4. Method according to one of the claims 1 to 3, **characterized in that** the thickness of the sheet is between 0.1 and 10 mm.

5. Method according to one of the claims 1 to 4, **characterized in that** the austenitization temperature is at least 850°C.

6. Method according to claim 5, **characterized in that** the austenitization temperature is between 925 and 1200°C.

7. Method according to one of the claims 1 to 6, **characterized in that** reheating of the sheet is effected during at least one of the transfer and/or tool configuration change steps or shaping or cutting steps of the sheet.

8. Method according to one of the claims 1 to 7, **characterized in that** a surface treatment is performed on the final part that is intended to increase its roughness or its fatigue properties.

9. Method according to one of the claims 1 to 8, **characterized in that** the final part is kept between 90 and 500°C for 10 s to 1 h, and then allowed to cool naturally in air.
